# FASCICULE DE BREVET EUROPEEN

(11) **EP 3 086 889 B1**
(45) Date de publication et mention de la délivrance du brevet: **06.02.2019**
(21) Numéro de dépôt: 13824153.4
(22) Date de dépôt: 24.12.2013
(51) Int. Cl.: B21B 37/00

(54) **PROCÉDÉ DE LAMINAGE À CHAUD, LAMINOIR À CHAUD ET PRODUIT PROGRAMME D'ORDINATEUR POUR LA MISE EN OEUVRE D'UN TEL PROCÉDÉ**
HEISSWALZVERFAHREN, HEISSWALZWERK UND COMPUTERPROGRAMM ZUR DURCHFÜHRUNG EINES SOLCHEN VERFAHRENS
HOT ROLLING METHOD, HOT ROLLING MILL AND COMPUTER PROGRAMM FOR CARRYING OUT SUCH METHOD

(43) Date de publication de la demande: 02.11.2016
(73) Titulaire: ArcelorMittal, 1160 Luxembourg (LU)
(72) Inventeur: MORETTO, Christian, F-57700 Saint Nicolas En Foret (FR); PETHE, Nicolas, F-54460 Liverdun (FR); COUTURIER, Andrey, F-71390 Granges (FR)
(74) Mandataire: Lavoix
(86) Numéro de dépôt international: PCT/IB2013/002865
(87) Numéro de publication internationale: WO 2015/097488

(56) Documents cités:
- EP-A1- 1 829 623
- JP-A- H03 151 106
- JP-A- S60 223 601
- US-A- 3 605 473

## Description

L'invention concerne le laminage à chaud des produits métallurgiques. Plus précisément, elle concerne un procédé de régulation d'au moins un paramètre du procédé de laminage à chaud.

Dans la suite du texte on prendra l'exemple du laminage à chaud des bandes d'acier mais l'invention est applicable au laminage à chaud d'autres produits métallurgiques, notamment l'aluminium ou ses alliages.

Habituellement, les bandes d'acier laminées à chaud sont fabriquées selon le schéma suivant:
- coulée continue d'une brame d'épaisseur allant de 200 à 260 mm;
- réchauffage de la brame à une température d'environ 1100-1200°C;
- passage de la brame dans un laminoir dégrossisseur comportant une cage réversible unique ou une pluralité de cages indépendantes (par exemple au nombre de cinq) disposées les unes à la file des autres, de manière à obtenir une bande ayant une épaisseur de 30 à 50 mm environ;
- passage de la bande dans un laminoir finisseur comportant une pluralité de cages (par exemple au nombre de six ou sept) dans lesquelles la bande est simultanément présente, de manière à lui conférer une épaisseur de 1,5 à 10 mm environ, puis mise de la bande sous forme d'une bobine.

La bande laminée à chaud ainsi obtenue peut ensuite être soumise à des traitements thermiques ou mécaniques qui lui conféreront ses propriétés définitives, ou subir un laminage à froid qui réduira encore davantage son épaisseur avant l'accomplissement des ultimes traitements thermiques ou mécaniques.

Pendant le laminage à chaud de bandes d'acier, dans chaque cage du train finisseur, la bande d'acier est soumise à un chemin thermique et mécanique bien déterminé (réduction, température) qui est influencé par le frottement entre les rouleaux de travail et la bande dans l'entrefer entre les rouleaux. Ce chemin a une influence majeure sur la qualité de la bande (aspect de surface et propriétés métallurgiques).

Il est donc primordial de pouvoir contrôler et maîtriser le frottement dans l'entrefer des rouleaux (ou cylindres). Un coefficient de frottement trop élevé conduit à une consommation d'énergie trop importante, une dégradation rapide des rouleaux ainsi que des défauts de surface sur la bande. A l'inverse, un coefficient de frottement trop faible provoque des problèmes de glissement et de guidage de la bande ainsi que des problèmes d'engagement de celle-ci dans la cage.

La régulation du coefficient de frottement est notamment assurée par le processus de lubrification.

Actuellement la lubrification est généralement réalisée au niveau de chaque cage du laminoir par injection d'une émulsion composée d'eau et d'un fluide lubrifiant, habituellement de l'huile, sur le cylindre au niveau de l'entrefer, voir par exemple le document US-A-3605473.

La nécessité d'avoir une lubrification performante est encore accrue avec le laminage des nouvelles nuances d'acier THR (Très Haute Résistance, généralement comprise entre 450 et 900 MPa) ou UHR (Ultra Haute Résistance, généralement supérieure à 900 MPa) et/ou des nouveaux formats, par exemple des épaisseurs de bande inférieures à 3mm. En effet ces aciers tels que l'USIBOR® ou les aciers Dual Phase sont naturellement plus durs et nécessitent l'application d'une force de laminage plus importante, ce qui réduit la capacité du laminoir. Ces aciers peuvent aussi avoir une composition de surface telle qu'elle présente moins de calamine qui agit habituellement comme premier élément de lubrification.

De plus dans les procédés de laminage actuels, pour éviter le risque de non engagement de la bande dans l'entrefer des cylindres lié à un coefficient de frottement trop élevé, l'injection d'émulsion lubrifiante est désactivée lors du laminage du début de la bande. De la même façon pour éviter que la bande suivante refuse de s'engager à cause de la présence d'émulsion lubrifiante sur les cylindres, l'injection d'émulsion lubrifiante est désactivée lors du laminage de la queue de la bande précédente. Ces deux portions qui sont donc laminées sans lubrifiant doivent être éliminées car n'ayant pas l'épaisseur requise, ce qui représente une perte de plusieurs mètres de bande (de 5 à 10 mètres de bande par cage) et donc une perte non négligeable en terme de perte de productivité.

Afin d'assurer une lubrification efficace et par conséquent réguler le coefficient de friction de sorte à éviter des incidents de laminage tels que glissements ou non engagement de la bande de nombreuses solutions ont été proposées.

Le document JP-A-2008264828 décrit un procédé de laminage à chaud dans lequel les cylindres de travail sont recouverts d'une couche de revêtement de composition spécifique afin de garantir une certaine valeur de coefficient de frottement.

Le document JP-A-2005146094 décrit un procédé de laminage à chaud dans lequel le glissement de la bande serait évité en utilisant une huile lubrifiante de composition particulière.

Cependant ces solutions ne permettent pas de réguler le coefficient de frottement en continu en cours de laminage. En effet, le coefficient de frottement dépend entre autres de la nature du matériau constituant la bande à laminer, de l'état des cylindres de travail (rugosité, dégradation, calamine, etc.), de la vitesse de laminage et du pourcentage de réduction à atteindre. Ainsi, l'efficacité de lubrification peut être très différente entre le début et la fin d'une campagne de laminage, et même d'un train à l'autre et d'une cage à l'autre dans le même train. Or les deux solutions proposées ne permettent pas de prendre en compte les variations de ces paramètres au cours du procédé.

Le document JPH-A-1156410 décrit un procédé dans lequel la force de serrage des cylindres de laminage appliquée serait mesurée par capteur, puis la quantité d'huile lubrifiante injectée serait ajustée de sorte que la force de laminage mesurée soit égale à une valeur cible.

Cette solution vise à ajuster le coefficient de frottement en cours de procédé mais ne prend pas en compte l'ensemble des paramètres dont dépend le coefficient de frottement, ce qui la rend peu efficace. De plus cette solution implique des risques importants d'instabilités du procédé de laminage, telles que. des variations de vitesse ou de traction, si la quantité de lubrifiant à apporter pour atteindre la force requise est importante.

Le but de l'invention est donc de fournir un procédé de laminage dans lequel le coefficient de frottement est régulé de façon fiable et efficace en cours de production afin d'éviter les incidents de laminage et d'obtenir un rendement optimal. Le but de l'invention est également de façon préférentielle de fournir un procédé réduisant les instabilités du procédé de laminage et permettant de lubrifier sur toute la longueur de la bande.

A cet effet l'invention a pour premier objet un procédé de régulation selon la revendication 1.

Ce procédé de régulation peut également comprendre les caractéristiques des revendications 2 à 7, prises isolément ou en combinaison.

L'invention a également pour objet un procédé de laminage selon la revendication 8.

Ce procédé de laminage peut également comprendre les caractéristiques des revendications 9 à 13, prises isolément ou en combinaison.

L'invention a également pour objet un laminoir à chaud selon la revendication 14.

Ce laminoir peut également comprendre les caractéristiques de la revendication 15.

L'invention a également pour objet un produit programme d'ordinateur selon la revendication 16.

D'autres caractéristiques et avantages de l'invention apparaîtront à la lecture de la description qui va suivre.

Afin d'illustrer l'invention, des essais ont été réalisés et vont être décrits à titre d'exemples non limitatifs, notamment en référence aux figures qui représentent :
- La figure 1 représente un laminoir à deux cages équipées d'un mode de réalisation d'un dispositif de régulation selon l'invention,
- La figure 2 représente les différentes variables utilisées dans un mode de réalisation d'un procédé de régulation selon l'invention
- La figure 3 représente un schéma de régulation selon un premier mode de réalisation de l'invention
- La figure 4 représente un schéma de régulation selon un second mode de réalisation de l'invention
- La figure 5 représente le début d'injection d'huile et le couple moteur en fonction du temps lors d'un essai utilisant un procédé de régulation selon l'invention
- La figure 6 représente l'épaisseur de la bande laminée en sortie de cage en fonction du temps lors d'un essai utilisant un procédé de régulation selon l'invention

La figure 1 montre une bande métallique B en cours de laminage dans un laminoir comprenant deux cages 1, 2 dans lesquelles la bande B est simultanément sous emprise, par exemple un laminoir finisseur pour le laminage à chaud des bandes d'acier. Les laminoirs de ce type comportent généralement 5, 6 ou 7 cages. Chacune des cages 1, 2 comprend, classiquement, deux cylindres de travail 1a, 1a' et 2a, 2a' et deux cylindres de soutien 1b, 1b' et 2b, 2b'. Chaque cage est activée par un couple moteur C₁, C₂ (non représentés). La distance entre les deux cylindres de travail, respectivement 1a -1a' et 2a-2a' se nomme l'entrefer S (non représenté) et est réglé à l'aide de vis de serrage 7.

La lubrification des cylindres est assurée au niveau de chacune des cages par un dispositif d'injection 3, tel que par exemple des buses de projection permettant de projeter une émulsion d'huile et d'eau.

Selon un mode de réalisation de l'invention, un dispositif 4 de mesure de vitesse est disposé à la sortie de la première cage dans le sens de défilement de la bande, ce dispositif 4 permet de mesurer la vitesse de la bande en sortie de la cage vₛₒᵣₜᵢₑ. Ce dispositif peut être, à titre d'exemple, un dispositif à mesure optique tel qu'un vélocimètre laser. Cette mesure de la vitesse permet de calculer en temps réel le glissement vers l'avant (FWS pour ForWard Slip ratio en anglais) à partir de la formule suivante : $FWS = \frac{| {v}_{sortie} - {v}_{cage} |}{{v}_{cage}}$

Dans laquelle :
- vₛₒᵣₜᵢₑ est la vitesse de la bande en sortie de la cage, par exemple mesurée à l'aide du dispositif 4.
- v_{cage} est la vitesse linéaire des cylindres de travail calculée selon la formule suivante : ${v}_{cage} = ωR$ R étant le rayon du cylindre de travail et ω la vitesse angulaire des cylindres de travail mesurée par exemple par un générateur à Impulsion)

Les vitesses vₛₒᵣₜᵢₑ et v_{cage} peuvent être exprimées en n'importe quelle unité de vitesse, sous réserve d'être exprimées toutes deux dans cette même unité. De même l'unité dans laquelle est exprimée la vitesse angulaire ω doit être cohérente avec celle de v_{cage}.

Toujours selon un mode de réalisation de l'invention un dispositif 5 de mesure de force permettant de mesurer en temps réel la force de serrage F des cylindres de travail est également prévu au niveau de chaque cage. Ces dispositifs bien connus de l'homme du métier peuvent être par exemple des jauges de contraintes installées sur les montants de cage ou sous les vis de serrage 7.

Les données mesurées de force de serrage F et de vitesse de la bande en sortie de cage vₛₒᵣₜᵢₑ sont transmises à une unité de traitement 6 qui peut ensuite, en fonction de ces mesures et d'autres paramètres enregistrés au préalable, envoyer des consignes par exemple aux buses d'injection d'émulsion lubrifiante 3 ou aux vis de serrage 7.

Une unité de traitement 6 permettant de mettre en oeuvre un premier mode de réalisation du procédé de régulation selon l'invention est décrite ci-dessous en référence à la figure 3.

La vitesse de la bande en sortie de la cage vₛₒᵣₜᵢₑ et la vitesse angulaire des cylindres de travail ω sont mesurées en ligne et leurs valeurs sont envoyées à un premier calculateur 8. Ce premier calculateur 8 comprend au moins une mémoire interne sur laquelle est stockée la valeur du rayon R des cylindres de travail, ce qui permet de calculer la vitesse linéaire des cylindres de travail v_{cage} et ensuite la valeur du ratio de glissement vers l'avant FWS selon la formule 1.

La valeur calculée FWS est ensuite transmise à un second calculateur 9 qui reçoit également en donnée d'entrée la valeur de la force de serrage F mesurée en temps réel par le capteur 5. Ce second calculateur comprend au moins une mémoire interne sur laquelle sont stockés les paramètres P₁. Ces paramètres P₁ dépendent du modèle choisi pour le calcul du coefficient de frottement µ_{réel}.

Différents modèles simplifiés peuvent être adaptés pour obtenir le calcul du coefficient de frottement µ_{réel} à partir des valeurs de ratio de glissement vers l'avant FWS et de force de serrage F. Ces modèles sont connus dans leur généralité mais pas dans leur application particulière telle que décrite dans l'invention.

A titre d'exemple nous allons décrire ci-après l'utilisation aux fins de l'invention du modèle d'Orowan, mais d'autres modèles connus de l'homme du métier pourront être utilisés, tel que le modèle de SIMS ou Bland & Ford. La théorie générale de chacun de ces trois modèles est décrite par exemple dans « The calculation of roll pressure in hot and cold flat rolling », E.Orowan, Proceedings of the Institute of Mechanical Engineers, June 1943, vol.150, n°1 140-167 pour le modèle d'Orowan, « The calculation of roll force and torque in hot rolling mills », R.B. Sims, Proceedings of the Institute of Mechanical Engineers, June 1954, vo1.168, n°1 191-200 pour le modèle de Sims, "The Calculation of Roll Force and Torque in Cold Strip Rolling with Tensions », D.R. Bland et H. Ford, Proceedings of the Institute of Mechanical Engineers, June 1948, vol.149, p.144, pour le modèle de Bland & Ford.

Pour calculer en temps réel le coefficient de frottement µ_{réel} en utilisant le modèle d'Orowan les paramètres P₁ sont les épaisseurs d'entrée e_{entrée} et de sortie eₛₒᵣₜᵢₑ de la bande, les tractions d'entrée σ_{entrée} et de sortie σₛₒᵣₜᵢₑ de la bande, ces paramètres étant dans l'exemple présent fixés en début de laminage mais peuvent également être estimés ou mesurés en temps réel. Ces paramètres sont illustrés en figure 2.

A partir de ces données le second calculateur 9 calcule ainsi le coefficient de frottement µ_{réel}, donnée transmise à un processeur 10. Le temps de calcul de µ_{réel} est inférieur ou égal à 100ms et de préférence inférieur ou égal à 50ms.

Les données d'entrée de processeur 10 sont µ_{réel}, une valeur cible de coefficient de frottement µ_{cible} déterminée à partir d'abaques ou de modélisation, en fonction de la nuance d'acier de la bande laminée, du nombre de kilomètres de bandes laminées sur l'installation considérée, de l'usure des rouleaux, du type d'huile utilisée, etc..ainsi qu'un paramètre α₀. Ce paramètre est la valeur initiale du paramètre de procédé α qui sera utilisé pour réguler le coefficient de friction µ_{réel}.

Ce paramètre peut être à titre d'exemple le débit d'injection Qₕᵤᵢₗₑ de l'huile lubrifiante. La valeur initiale peut être déterminée par exemple à l'aide d'abaques ou par modélisation.

La valeur du coefficient de frottement µ_{réel} est ensuite comparée à la valeur cible de coefficient de frottement µ_{cible}. Si la valeur absolue de la différence entre ces deux valeurs |*µ_{cible}* - *µᵣₑₑₗ*| est supérieure à une valeur prédéterminée Δ, une nouvelle valeur du paramètre αₙ est alors calculée puis appliquée afin que la valeur du coefficient de frottement calculée µ_{réel} soit ramenée à une valeur plus proche de la valeur cible µ_{cible}, et ce afin d'éviter un refus d'engagement et de glissement de la bande si µ_{réel} < µ_{cible}+ Δ ou une usure prématurée des cylindres de travail et des défauts de surface dans le cas contraire. On pourra par exemple réduire ou augmenter le débit d'injection Qₕᵤᵢₗₑ de l'huile lubrifiante. Il est préférable de garder le débit d'eau dans l'émulsion constant pour des considérations thermiques de refroidissement du cylindre et de bon fonctionnement afin de s'assurer que l'émulsion injectée couvre une grande partie du cylindre.

Le temps qui s'écoule entre la mesure de la vitesse de sortie de la bande vₛₒᵣₜᵢₑ et la réception de la consigne αₙ est inférieur ou égal à 500 ms et de préférence inférieur ou égal à 150 ms.

Cette succession de mesures, calculs et régulations peut ainsi être répétée jusqu'à la fin du laminage de la bande considérée et jusqu'à la fin de la campagne de laminage.

La figure 4 représente un schéma de régulation selon un second mode de réalisation de l'invention.

La différence avec le premier mode de réalisation décrit précédemment et illustré en figure 3 est que les valeurs FWS et µ_{réel} calculées respectivement par les calculateurs 8 et 9 sont transmises à un second processeur 11. Les données d'entrée de ce second processeur sont donc FWS, µ_{réel} ainsi qu'un ensemble de paramètres P₂. Ces paramètres P₂ dépendent du modèle choisi pour le calcul du coefficient de frottement µ_{réel}.

Si l'on utilise comme dans le mode de réalisation précédent le modèle d'Orowan les paramètres P₂ sont les épaisseurs d'entrée e_{entrée} et de sortie eₛₒᵣₜᵢₑ de la bande, les tractions d'entrée σ_{entrée} et de sortie σₛₒᵣₜᵢₑ de la bande, le rayon R des rouleaux, ces paramètres étant dans l'exemple présent fixés en début de laminage, mais peuvent également être estimés ou mesurés en temps réel. P2 inclut aussi le module de cédage M de la cage du laminoir considérée. Ce module, généralement exprimé en t/mm, caractérise la déformation élastique de la cage liée à l'effort de laminage.

A partir de ces données le processeur calcule par exemple la valeur de force de laminage F' qui devrait être appliquée pour obtenir l'épaisseur eₛₒᵣₜᵢₑ

En effet la nouvelle valeur du paramètre α peut générer des modifications sur d'autres paramètres et ainsi créer des problèmes par exemple de sous épaisseur en sortie de la cage.

En effet si l'on modifie le débit d'huile injecté Qₕᵤᵢₗₑ on modifie le coefficient de frottement µ_{réel} et par conséquent la force F appliquée par le rouleau sur la bande. Cela se traduit alors par une modification de l'épaisseur eₛₒᵣₜᵢₑ de la bande en sortie de la cage, comme illustré en figure 5. On peut donc obtenir des épaisseurs en sortie de cage non conformes. Si ce problème se présente on peut alors utiliser le même modèle que celui utilisé pour calculer µ_{réel} mais en sens inverse. Dans le cas présent du modèle d'Orowan on reprend les paramètres d'entrée d'épaisseur e_{entrée}, eₛₒᵣₜᵢₑ, de traction σ_{entrée}, σₛₒᵣₜᵢₑ, de diamètre D, le coefficient de frottement cible µ_{aimed}, et le ratio de glissement calculé FWS et on obtient ainsi la force F' à appliquer sur la bande, et la variation nécessaire de l'entrefer ΔS selon la formule 3 ci-dessous et on corrige alors en conséquence les positions de vis de serrage 7 qui définissent l'entrefer. $Δ ⁢ S ≡ \frac{F ′ - F}{M}$ Dans laquelle :
- F' est la valeur de la force de laminage calculée par le processeur 11.
- F est la valeur de la force de laminage mesurée par le capteur 5.
- M est le module de cédage de la cage considérée

Les unités de ces trois grandeurs doivent être cohérentes entre elles et peuvent par exemple être en Newton pour les forces F et F' et en N/mm pour le module de cédage M.

On pourra utiliser ce même principe de calcul par modèle inversé pour contrôler d'autres paramètres du procédé de laminage tel que les tractions amont et aval de la cage σ_{entrée}, σₛₒᵣₜᵢₑ afin d'éviter des perturbations de la vitesse de la bande en sortie de laminage.

Les unités de traitement décrites précédemment en référence aux figures 3 et 4 contiennent différents éléments tels que des calculateurs ou des processeurs mais on pourrait envisager un seul et même processeur permettant de réaliser les différentes opérations de calcul et consignes, ou tout autre configuration possible permettant des étapes de calcul et consignes.

### Essai

Un procédé de laminage à chaud selon l'invention a été réalisé avec une bande d'acier DWI (Drawn and Wall Ironed), l'huile de lubrification utilisée étant une huile standard commerciale.

Les résultats sont illustrés en figures 5 et 6.

Comme illustré en figure 5, le débit d'injection Qₕᵤᵢₗₑ est nul lors du laminage de la tête de bande. Ceci est volontaire cet essai étant principalement consacré à la lubrification de la queue de bande.

Par contre on constate que le débit d'injection d'huile Qₕᵤᵢₗₑ a été régulé jusqu'à la fin du laminage de la bande, ce qui signifie que la queue de bande a également été laminée en présence de lubrifiant, ce qui n'était pas le cas dans l'art antérieur.

La figure 6 représente l'épaisseur de la bande en sortie de cage eₛₒᵣₜᵢₑ en fonction du temps de laminage. On observe une chute de cette épaisseur eₛₒᵣₜᵢₑ après 10 secondes, cette baisse correspond à ce qui a été expliqué précédemment. La modification du débit d'huile injecté Qₕᵤᵢₗₑ entraîne une modification de la force F appliquée et dans le cas présent une diminution importante de l'épaisseur eₛₒᵣₜᵢₑ de la bande en sortie de la cage. Grâce à la régulation illustrée en figure 4 une nouvelle force de serrage F' est calculée et l'entrefer S modifié en conséquence afin d'obtenir une épaisseur de sortie eₛₒᵣₜᵢₑ conforme aux attentes du client. L'augmentation et le maintien de l'épaisseur eₛₒᵣₜᵢₑ sont visibles sur cette figure 6.

Ni glissement, ni refus d'engagement de la bande suivante ne se sont produits lors de cet essai, ce qui signifie que le coefficient de frottement a été régulé de façon fiable et efficace. De plus, la queue de bande a pu être laminée en présence de lubrifiant sans incidence sur le laminage de la bande suivante.

## Revendications

1. Procédé de régulation d'au moins l'un des paramètres (α) d'un procédé de laminage à chaud d'un demi-produit métallique dans au moins une cage de laminoir comprenant au moins deux cylindres de travail,
le procédé de régulation comprenant les étapes suivantes :
- le calcul d'un ratio de glissement vers l'avant (FWS) à l'aide de l'équation suivante : $FWS = \frac{| {v}_{sortie} - {v}_{cage} |}{{v}_{cage}}$ où vₛₒᵣₜᵢₑ est la vitesse du demi-produit à la sortie de ladite cage et v_{cage} est la vitesse linéaire des cylindres de travail ;
- le calcul d'une estimation d'un coefficient de friction (µ_{réel}) en fonction d'une valeur mesurée de la force de serrage (F) desdits cylindres de travail dans la cage et du ratio de glissement vers l'avant (FWS) précédemment calculé ; et
- la régulation d'au moins l'un des paramètres (α) à partir de l'estimation calculée du coefficient de friction (µ_{réel})·

2. Procédé de régulation selon la revendication 1, dans lequel :
- lors de l'étape de calcul de l'estimation du coefficient de friction (µ_{réel}), une valeur cible du coefficient de friction (µ_{cible}) est prédéterminée, et le coefficient de friction (µ_{réel}) est calculé en temps réel ;
- lors de l'étape de régulation, si |*µ_{cible}* - *µᵣₑₑₗ*| est supérieure à une valeur prédéterminée (Δ), le paramètre de procédé (α) correspondant est ajusté de telle sorte que |*µ_{cible} - µᵣₑₑₗ*| devienne inférieure ou égale à la valeur prédéterminée (Δ).

3. Procédé de laminage selon la revendication 1 ou 2, dans lequel avant le calcul du ratio de glissement vers l'avant (FWS), on mesure la vitesse (vₛₒᵣₜᵢₑ) du demi-produit à la sortie de la cage est mesurée, et le temps entre ladite mesure de (vₛₒᵣₜᵢₑ) et le calcul du coefficient de friction (µ_{réel}) est inférieur ou égal à 100ms..

4. Procédé de laminage selon la revendication 3, dans lequel le temps entre la mesure de vₛₒᵣₜᵢₑ et le calcul de µ_{réel} à est inférieur ou égal à 50ms.

5. Procédé de laminage selon l'une des revendications précédentes, dans lequel le temps entre la mesure de vₛₒᵣₜᵢₑ et la régulation de l'au moins l'un des paramètres du procédé de laminage à chaud (α) est inférieur ou égal à 500ms.

6. Procédé de régulation selon l'une quelconque des revendications précédentes comprenant une étape de correction, ultérieure à l'étape de régulation de l'au moins un des paramètres α du procédé, qui consiste à réguler la force de serrage F en fonction des valeurs de ratio de glissement vers l'avant (FWS) et de coefficient de frottement (µ_{réel}) calculées.

7. Procédé de régulation selon l'une quelconque des revendications précédentes comprenant une étape de correction, ultérieure à l'étape de régulation d'au moins un des paramètres α du procédé, qui consiste à réguler les tractions d'entrée (σ_{entrée}) et de sortie (σₛₒᵣₜᵢₑ) de la bande en fonction des valeurs du ratio de glissement vers l'avant (FWS) et du coefficient de frottement (µ_{réel}) calculées.

8. Procédé de laminage à chaud d'un demi-produit métallique dans au moins une cage de laminage comprenant au moins deux cylindres de travail dans lequel au moins l'un des paramètres α du procédé est régulé à l'aide d'un procédé de régulation conforme à l'une quelconque des revendications précédentes.

9. Procédé de laminage selon la revendication 8, dans lequel une émulsion lubrifiante composée d'huile et d'eau est injectée au niveau de l'entrefer des cylindres de travail et dans lequel l'au moins un des paramètres de procédé α est le débit d'injection de ladite huile (Qₕᵤᵢₗₑ).

10. Procédé de laminage selon l'une des revendications 8 ou 9, dans lequel le demi-produit métallique laminé est une bande d'aluminium.

11. Procédé de laminage selon l'une des revendications 8 ou 9, dans lequel le demi-produit métallique laminé est une bande d'acier.

12. Procédé de laminage selon la revendication 11, dans lequel la bande d'acier laminée est une bande d'acier à très haute résistance ou à Ultra Haute résistance.

13. Procédé de laminage selon la revendication 11 ou 12, dans lequel la bande d'acier laminée à une épaisseur à la fin du laminage inférieure ou égale à 3 mm.

14. Laminoir à chaud comprenant des moyens pour la mise en oeuvre du procédé de laminage selon l'une quelconque des revendications 8 à 11.

15. Laminoir à chaud selon la revendication 14 dans lequel la vitesse du demi-produit vₛₒᵣₜᵢₑ en sortie de la cage de laminoir est mesurée à l'aide d'un vélocimètre laser.

16. Produit programme d'ordinateur comportant des instructions logicielles qui, lorsqu'elles sont mises en oeuvre par un ordinateur, mettent en oeuvre le procédé de régulation selon l'une quelconque des revendications 1 à 7.

## Patentansprüche

1. Verfahren zur Regelung wenigstens eines von Parametern (α) eines Verfahrens zum Warmwalzen eines metallischen Halbzeugs in wenigstens einer Walzenpartie, die wenigstens zwei Arbeitszylinder aufweist,
wobei das Verfahren zur Regelung die folgenden Schritte aufweist:
- das Berechnen eines Vorwärts-Gleitverhältnisses (FWS) mittels der folgenden Gleichung: $FWS = \frac{| {v}_{sortie} - {v}_{cage} |}{{v}_{cage}}$
wobei vₛₒᵣₜᵢₑ die Geschwindigkeit des Halbzeugs am Ausgang der Walzenpartie ist und v_{cage} die Linear-Geschwindigkeit der Arbeitszylinder ist,
- das Berechnen einer Abschätzung eines Reibkoeffizienten (µ_{réel}) in Abhängigkeit von einem gemessenen Wert der Klemmkraft (F) der Arbeitszylinder in der Partie und dem Vorwärts-Gleitverhältnis (FWS), das vorausgehend berechnet wurde, und
- die Regelung wenigstens eines von Parametern (α) ausgehend von der berechneten Abschätzung des Reibkoeffizienten (µ_{réel}).

2. Verfahren zur Regelung gemäß Anspruch 1, wobei:
- während des Schritts der Berechnung der Abschätzung des Reibkoeffizienten (µ_{réel}) ein Zielwert des Reibkoeffizienten (µ_{cible}) vorbestimmt wird und der Reibkoeffizient (µ_{réel}) in Echtzeit berechnet wird,
- während des Schritts der Regelung, falls |µ*_{cible}* - µ*_{réel}*| größer ist als ein vorbestimmter Wert (Δ), der korrespondierende Verfahrens-Parameter (α) derart eingestellt wird, dass |µ*_{cible}* - µ*_{réel}*| kleiner oder gleich dem vorbestimmten Wert (Δ) wird.

3. Verfahren zum Walzen gemäß Anspruch 1 oder 2, wobei man vor der Berechnung des Vorwärts-Gleitverhältnisses (FWS) die Geschwindigkeit (vₛₒᵣₜᵢₑ) des Halbzeugs am Ausgang der Partie misst gemessen wird, und wobei die Zeit zwischen der besagten Messung von (vₛₒᵣₜᵢₑ) und der Berechnung des Reibkoeffizienten (µ_{réel}) kleiner oder gleich 100ms ist.

4. Verfahren zum Walzen gemäß Anspruch 3, wobei die Zeit zwischen der Messung von vₛₒᵣₜᵢₑ und der Berechnung von µ_{réel} kleiner oder gleich 50ms ist.

5. Verfahren zum Walzen gemäß irgendeinem der vorhergehenden Ansprüche, wobei die Zeit zwischen der Messung von vₛₒᵣₜᵢₑ und der Regelung des wenigstens einen der Parameter des Verfahrens zum Warmwalzen (α) kleiner oder gleich 50ms ist.

6. Verfahren zur Regelung gemäß irgendeinem der vorhergehenden Ansprüche, aufweisend einen Korrektur-Schritt, nach dem Schritt zur Regelung des wenigstens einen der Parameter α des Verfahrens, der besteht aus Regeln der Klemmkraft F in Abhängigkeit von den berechneten Werten des Vorwärts-Gleitverhältnisses (FWS) und des Reibkoeffizienten (µ_{réel}).

7. Verfahren zur Regelung gemäß irgendeinem der vorhergehenden Ansprüche, aufweisend einen Korrektur-Schritt, nach dem Schritt zur Regelung des wenigstens einen der Parameter α des Verfahrens, der besteht aus Regeln der Eingangs-Zugkraft (σ_{entrée}) und der Ausgangs-Zugkraft (σₛₒᵣₜᵢₑ) des Bands in Abhängigkeit von den berechneten Werten des Vorwärts-Gleitverhältnisses (FWS) und des Reibkoeffizienten (µ_{réel}).

8. Verfahren zum Warmwalzen eines metallischen Halbzeugs in wenigstens einer Walzenpartie, die aufweist wenigstens zwei Arbeitszylinder, wobei wenigstens einer von Parametern α des Verfahrens geregelt wird mittels eines Verfahrens zur Regelung gemäß irgendeinem der vorhergehenden Ansprüche.

9. Verfahren zum Walzen gemäß Anspruch 8, wobei eine Schmier-Emulsion, die aus Öl und Wasser zusammengesetzt ist, auf Höhe des Arbeitszylinder-Spalts eingespritzt wird und wobei der wenigstens eine der Parameter des Verfahrens α die Einspritz-Durchflussmenge des besagten Öls (Qₕᵤᵢₗₑ) ist.

10. Verfahren zum Walzen gemäß einem der Ansprüche 8 oder 9, wobei das gewalzte metallische Halbzeug ein Aluminium-Band ist.

11. Verfahren zum Walzen gemäß einem der Ansprüche 8 oder 9, wobei das gewalzte metallische Halbzeug ein Stahl-Band ist.

12. Verfahren zum Walzen gemäß Anspruch 11, wobei das gewalzte Stahl-Band ein Band aus hochfestem oder ultrahochfestem Stahl ist.

13. Verfahren zum Walzen gemäß Anspruch 11 oder 12, wobei das gewalzte Stahl-Band am Ende des Walzens eine Dicke hat, die kleiner oder gleich 3 mm ist.

14. Warmwalzstraße mit Mitteln zum Durchführen des Verfahrens zum Walzen gemäß irgendeinem der Ansprüche 8 bis 11.

15. Warmwalzstraße gemäß Anspruch 14, wobei die Geschwindigkeit des Halbzeugs vₛₒᵣₜᵢₑ am Ausgang der Walzstraßen-Partie mittels eines Geschwindigkeitsmesslasers gemessen wird.

16. Computerprogrammprodukt, aufweisend Programmbefehle, die, wenn sie von einem Computer ausgeführt werden, das Verfahren zur Regelung gemäß irgendeinem der Ansprüche 1 bis 7 durchführen.

## Claims

1. A method for regulating at least one of the parameters (α) of a method for hot rolling a metal semi-finished product in at least one rolling mill housing comprising at least two work cylinders,
the regulating method comprising the following steps:
- calculating a forward slippage ratio (FWS) using the following equation: $FWS = \frac{| {v}_{sortie} - {v}_{cage} |}{{v}_{cage}}$ where vₛₒᵣₜᵢₑ is the speed of the semi-finished product upon leaving said housing and v_{cage} is the linear speed of the work cylinders;
- calculating an estimate of a friction coefficient (µ_{réel}) based on a measured value of the clamping force (F) of said work cylinders in the housing and the forward slippage ratio (FWS) previously calculated; and
- regulating at least one of the parameters (α) from the calculated estimate of the friction coefficient (µ_{réel}).

2. The regulating method according to claim 1, wherein:
- during the step for calculating the estimate of the friction coefficient (µ_{réel}), a target value of the friction coefficient (µ_{cible}) is predetermined, and the friction coefficient (µ_{réel}) is calculated in real time;
- during the regulating step, if |*µ_{cible}* = *µ_{réel}*| is greater than a predetermined value (Δ), the corresponding method parameter (α) is adjusted such that |*µ_{cible}* = *µ_{réel}*| becomes less than or equal to the predetermined value (Δ).

3. The rolling method according to claim 1 or 2, wherein before calculating the forward slippage ratio (FWS), the speed (vₛₒᵣₜᵢₑ) of the semi-finished product leaving the housing is measured, and the time between said measurement of (vₛₒᵣₜᵢₑ) and the calculation of the friction coefficient (µ_{réel}) is less than or equal to 100 ms.

4. The rolling method according to claim 3, wherein the time between the measurement of vₛₒᵣₜᵢₑ and the calculation of µ_{réel} is less than or equal to 50 ms.

5. The rolling method according to one of the preceding claims, wherein the time between the measurement of vₛₒᵣₜᵢₑ and the regulation of at least one of the parameters of the hot rolling method (α) is less than or equal to 500 ms.

6. The regulating method according to any one of the preceding claims, comprising a correction step, after the step for regulating at least one of the α parameters of the method, that consists of regulating the clamping force F based on calculated forward slippage ratio (FWS) and friction coefficient (µ_{réel}) values.

7. The regulating method according to any one of the preceding claims, comprising a correction step, after the step for regulating at least one of the α parameters of the method, that consists of regulating the entry (σ_{entrée}) and exit (σₛₒᵣₜᵢₑ) attractions of the band based on the calculated values of the forward slippage ratio (FWS) and friction coefficient (σ_{réel}).

8. A method for hot rolling a metal semi-finished product in at least one rolling mill housing comprising at least two work cylinders in which at least one of the α parameters of the method is regulated using a regulating method according to any one of the preceding claims.

9. The hot rolling method according to claim 8, wherein a lubricating emulsion made up of oil and water is injected at the clearance of the work cylinders and wherein at least one of the method parameters α is the injection flow rate of said oil (Qₕᵤᵢₗₑ).

10. The rolling method according to one of claims 8 or 9, wherein the rolled metal semi-finished product is a strip of aluminum.

11. The rolling method according to one of claims 8 or 9, wherein the rolled metal semi-finished product is a strip of steel.

12. The rolling method according to claim 11, wherein the rolled steel strip is a high-strength or ultra-high-strength steel strip.

13. The rolling method according to claim 11 or 12, wherein the rolled steel strip has a thickness at the end of the rolling of less than or equal to 3 mm.

14. A hot rolling mill comprising means for carrying out the rolling method according to any one of claims 8 to 11.

15. The hot rolling mill according to claim 14, wherein the speed of the semi-finished product vₛₒᵣₜᵢₑ leaving the rolling mill housing is measured using a laser velocimeter.

16. A computer program product including software instructions which, when implemented by a computer, carry out the regulating method according to any one of claims 1 to 7.
